# EUROPÄISCHE PATENTANMELDUNG

(11) **EP 4 650 461 A1**
(43) Veröffentlichungstag der Anmeldung: **19.11.2025**
(21) Anmeldenummer: 24175372.2
(22) Anmeldetag: 13.05.2024
(51) Int. Cl.: C21B 3/06, C22B 7/04

(54) **VERFAHREN ZUM AUFBEREITEN VON SCHLACKEN**

(71) Anmelder: ThyssenKrupp Steel Europe AG, 47166 Duisburg (DE)
(72) Erfinder: Biedermann, Caroline, 47166 Duisburg (DE); Reuter, Leander, 47166 Duisburg (DE); Suer, Julian, 47166 Duisburg (DE); Jäger, Nils, 47166 Duisburg (DE); Kohnen, Boris, 47166 Duisburg (DE)
(74) Vertreter: ThyssenKrupp Steel Europe AG

(57) **Zusammenfassung**

Die Erfindung betrifft ein Verfahren zum Aufbereiten von Schlacken umfassend oder bestehend aus Elektroofenschlacken und/oder Konverterschlacken mit einem Gesamtgehalt an oxidischem Eisen von mindestens 10 Gew.-%, wobei das oxidische Eisen in Form von FeO, Fe₂O₃, Fe₃O₄ oder einer Mischung daraus vorliegen kann.

## Beschreibung

Die Erfindung betrifft ein Verfahren zum Aufbereiten von Schlacken.

EAF-Schlacken (Elektrolichtbogenofen-Schlacken), Entschwefelungsschlacken (Schlacken aus Eisen-Entschwefelung), Konverterschlacken (Stahlwerksschlacken) und Sekundärmetallurgieschlacken (Schlacken aus Sekundärmetallurgie, wie zum Beispiel Pfannenofenschlacken oder Desoxidationsschlacken) sind aufgrund hoher Gehalte an oxidischem Eisen (10-50%) nur begrenzt einsatz- und/oder recyclingfähig. Ein Beispiel einer Stahlwerksschlacke, welche auf einen Eisengehalt unterhalb von 6 % einstellbar und damit weiterverwertbar ist, ist in der JP 3667346 B2 offenbart. Alle vorgenannten Schlackenarten sind dem Fachmann bekannt.

Die Veröffentlichung von Gara et al. "BEHANDLUNG VON RESTSTOFFEN UND ABFÄLLEN IN DER EISEN- UND STAHLINDUSTRIE", MONOGRAPHIEN Band 92 M-092, Wien, 1998, im Folgenden "Publikation" genannt, abrufbar unter dem Link: https://www.umweltbundesamt.at/fileadmin/site/oublikationen/M092.pdf, liefert eine allgemeine Übersicht zu den chemischen Zusammensetzungen der wichtigsten Stoffe der Eisen- und Stahlindustrie.

Der Einsatz von fossilem Kohlenstoff als Reduktionsmittel, im Stand der Technik sehr häufig in Form einer eingesetzten Kohle oder Koks zu finden, ist heutzutage im Rahmen der weltweit geforderten Dekarbonisierung nicht mehr zeitgemäß.

Die Aufgabe besteht darin, ein Verfahren zum Aufbereiten von Schlacken bereitzustellen, mit welchem insbesondere auf eine CO₂-Senkung positiv Einfluss genommen werden kann und/oder die Qualität und/oder Weiterverarbeitung von Schlacken verbessert werden kann.

Gelöst wird die Aufgabe mit einem Verfahren nach Anspruch 1. Weitere vorteilhafte Ausgestaltungen sind in den Unteransprüchen ausgeführt.

Es werden Schlacken umfassend oder bestehend aus Elektroofenschlacken, Konverterschlacken, Entschwefelungsschlacken und/oder Sekundärmetallurgieschlacken mit einem Gesamtgehalt an oxidischem Eisen von mindestens 10 Gew.-% bereitgestellt, wobei das oxidische Eisen in Form von FeO, Fe₂O₃, Fe₃O₄ oder einer Mischung daraus vorliegen kann. Der Gesamtgehalt (in Gew.-%) an oxidischem Eisen kann insbesondere mindestens 11 %, 12 %, 13 %, vorzugsweise mindestens 14 %, 15 %, 16 %, bevorzugt mindestens 17 %, 18 %, 19 % und maximal 50 % betragen. Bei den Schlacken kann es sich nur um Elektroofenschlacken, nur um Konverterschlacken, nur um Entschwefelungsschlacken, nur um Sekundärmetallurgieschlacken oder um Mischungen daraus handeln, beispielsweise um Elektroofenschlacken und Konverterschlacken, insbesondere mit einem Mischungsverhältnis zwischen 2:98 und 98:2, vorzugsweise mit einem Mischungsverhältnis zwischen 20:80 und 80:20, bevorzugt mit einem Mischungsverhältnis zwischen 30:70 und 70:30, besonders bevorzugt mit einem Mischungsverhältnis zwischen 40:60 und 60:40.

Die Schlacken können beispielsweise mit einer Kornfraktion bis zu 180 mm, insbesondere zwischen 46 und 180 mm eingegeben werden. Sie können bevorzugt in gemahlener Form eingegeben werden, d. h. sie weisen eine Kornfraktion bis zu 45 mm auf, besonders bevorzugt entweder zwischen 0 und 10 mm oder zwischen 11 und 45 mm. Durch das Mahlen kann die Oberfläche der Schlacken vergrößert werden, welche sich effektiver vom Reduktionsgas im Drehrohrofen umströmen lassen und die Reduktion somit begünstigen.

Neben den bereitgestellten Schlacken können optional weitere Zusätze in Form von Schlackenbildner, kohlenstoffhaltigen Einsatzstoffen und/oder eisenhaltigen Hüttenrest- und/oder Hüttenkreislaufstoffe als Gemenge in den Drehrohrofen eingegeben werden. Das Gemenge kann somit in der einfachsten Ausführung ohne Zugabe von Zusätzen (nur) aus Schlacken bestehen. Der Drehrohrofen weist bevorzugt einen Einlaufabschnitt und einen Auslaufabschnitt sowie ein zwischen Einlaufabschnitt und Auslaufabschnitt angeordnetes Drehrohr auf, welches gegenüber dem Einlaufabschnitt und Auslaufabschnitt rotierbar gelagert ist, wobei der Drehrohrofen als gasdichter Drehrohrofen ausgebildet sein kann oder ist. Ein Drehrohrofen ist seit langem in vielen Anwendungsgebieten bekannt. In vielen Fällen ist der Einlaufabschnitt als Einlaufgehäuse ausgebildet und/oder ist der Auslaufabschnitt als Auslaufgehäuse ausgebildet. Ein gattungsgemäßer Drehrohrofen ist beispielhaft in der EP 4 361 545 A1 beschrieben.

Das Gemenge wird entlang einer Beförderungsrichtung durch den Drehrohrofen hindurch bei einem Drehen des Drehrohrs befördert, wobei die Schlacken bei dem Befördern der Schlacken einem Reduktionsgas ausgesetzt werden, welches im Gegenstromprinzip entgegen der Beförderungsrichtung strömend durch den Drehrohrofen geleitet wird, zur Herbeiführung von Reduktionsreaktionen im Gemenge. Somit wird primär und entgegen dem bekannten Stand der Technik ein Reduktionsgas eingeleitet, welches nicht in situ durch eingebrachte feste, fossile Reduktionsmittel in Form von Kohle in den Drehrohrofen und infolge einer thermischen Beaufschlagung in eine kohlenstoffhaltige und somit reduzierende Gasphase überführt wird.

Das Gemenge wird mithin einer reduzierenden Atmosphäre ausgesetzt, welche durch Einleiten eines Reduktionsgases in den Drehrohrofen bereitgestellt wird. Somit durchströmt ein Reduktionsgas den Drehrohrofen respektive das Drehrohr des Drehrohrofens. Als Reduktionsgas werden Kohlenstoffmonoxid, Kohlenwasserstoff, Wasserstoff oder eine Mischung daraus verwendet. Alternativ oder zusätzlich kann auch ein Prozessgas aus einem Hüttenwerk, insbesondere einem integrierten Hüttenwerk, verwendet werden, wie zum Beispiel Koksofengas, Konvertergas, Gichtgas aus einem Hochofen oder einem Gas aus einem elektrischen Einschmelzaggregat oder Mischungen daraus.

Die im Gemenge enthaltenen Schlacken werden aus dem Drehrohrofen mit einem Gesamtgehalt an oxidischem Eisen von maximal 6,0 Gew.-% entnommen. Der Gesamtgehalt (in Gew.-%) an oxidischem Eisen kann insbesondere maximal 5,5 %, 5,0 %, 4,5 %, vorzugsweise maximal 4,0 %, 3,5 %, 3,0 %, bevorzugt maximal 2,5 %, 2,0 %, 1,5 % betragen. Theoretisch wäre ein Gesamtgehalt von 0 möglich, hat jedoch keine Praxisrelevanz, da in der Regel immer ein Gesamtgehalt an oxidischem Eisen > 0 %, insbesondere > 0,25 % vorliegen wird.

Aufgrund der Abhängigkeit von konkret vorliegenden Umständen, beispielsweise spezifische Anlagenparameter betreffend, ist der das Verfahren ausführende Fachmann darauf angewiesen, den Reduktionsgasfluss und/oder die Verbleibedauer des Gemenges (Schlacken und optionalen Zusätze) im Drehrohrofen empirisch derart einzustellen, dass die aufbereiteten Schlacken den gewünschten Zustand aufweisen. Diese empirische Findung eines ausreichend hohen Gasflusses beziehungsweise einer ausreichend langen Verbleibedauer stellt den Fachmann vor keine besonderen Schwierigkeiten, da weniger technische als vielmehr wirtschaftliche Erwägungen vorzunehmen sind.

Während des Beförderns erfolgt eine Erwärmung des beförderten Gemenges auf eine Temperatur zwischen 750 °C und 1250 °C, wobei insbesondere die Erwärmung als indirekte Erwärmung durchgeführt wird. Das Gemenge kann auf eine Temperatur von insbesondere mindestens 800 °C, vorzugsweise mindestens 850 °C, bevorzugt mindestens 900 °C und insbesondere maximal 1250 °C, vorzugsweise maximal 1200 °C, bevorzugt maximal 1150 °C, besonders bevorzugt maximal 1100 °C, weiter bevorzugt maximal 1050 °C erwärmt werden. Die Ermittlung der Temperatur ist dem Fachmann geläufig und Standard in Drehrohröfen. Bei Temperaturen bis 1250 °C kann in einer Gas-Fest-Reaktion das FeₓO_{y} in den Schlacken durch das Reduktionsgas reduziert werden. Außerdem können auch andere unerwünschte Begleitkomponenten wie zum Beispiel Blei- und/oder Zinkoxid reduziert und in die Gasphase überführt werden, welche anschließend besser aufbereitet und/oder weiterverwertet werden können.

FeₓO_{y} ist stellvertretend für FeO, Fe₂O₃, Fe₃O₄ oder einer Mischung daraus.

Innerhalb dieser Bandbreite liegende Temperaturen haben den Vorteil, dass sie einerseits ausreichend hoch sind, um eine signifikante Beschleunigung der Reduktionsprozesse zu erhöhen und sicherzustellen, dass auch entstehende und unerwünschte Reaktionsprodukte wie Zink/Zinkoxide und/oder Blei/Bleioxide und/oder Bleichloride in Gasphase vorliegen, sowie sie andererseits noch ausreichend gering sind, um einen unerwünschten Übergang der FeₓO_{y} in die Flüssigphase zu vermeiden, Schmelzpunkt von Wüstit (FeO): 1369 °C; Schmelzpunkt von Magnetit (Fe₃O₄): 1527 °C; Schmelzpunkt von Hämatit (Fe₂O₃): 1565 °C. Besonders bevorzugt ist, dass die Erwärmung als indirekte Erwärmung durchgeführt wird. Das bedeutet, dass im Gegensatz zur direkten Erwärmung, bei welcher Verbrennungsvorgänge innerhalb des Drehrohrofens herbeigeführt werden, die Erwärmung mit außerhalb des Drehrohrofens erzeugter und in den Drehrohrofen eingebrachter Wärme herbeigeführt wird. Bevorzugt werden zur Wärmeerzeugung an der Außenhaut des Drehrohrofens respektive Drehrohrs angebrachte Wärmeelemente genutzt, die bevorzugt auf Basis von Strom, bspw. über Stromwiderstandserwärmung, Mikrowellenerwärmung oder induktiv, arbeiten, und deren abgegebene Wärme durch die metallische Hülle des Drehrohrofens respektive Drehrohrs, die beispielsweise aus Edelstahl bestehen kann, in das Innere des Drehrohrofens respektive Drehrohrs geleitet wird. Die indirekte Erwärmung des Inneren des Drehrohrofens respektive Drehrohrs hat den Vorteil, dass eine Reoxidation der reduzierten Bestandteile vermieden wird. Optional kann vorgesehen sein, dass vor dem Entnehmen des Gemenges aus dem Drehrohrofen ein Kühlen durchgeführt wird. Dabei kann vorgesehen sein, dass ein Befördern des den Drehrohrofen durchlaufenen Gemenges in einer an dem Drehrohrofen angeordneten Kühlstation zum Kühlen des den Drehrohrofen durchlaufenen Gemenges aufweisen. Diese Kühlstation kann beispielsweise an den Auslaufabschnitt des Drehrohrofens angekoppelt oder in diesem integriert sein.

Nach dem Befördern des Gemenges durch den Drehrohrofen wird bevorzugt ein Trennen des Gemenges in einzelne Fraktionen durchgeführt, um somit die aufbereitete Schlacke von unerwünschten Bestandteilen zu separieren. Am oder hinter dem Auslaufabschnitt des Drehrohrofens ist besonders bevorzugt vorgesehen, dass eine Trennstation zum Trennen des den Drehrohrofen durchlaufenen Gemenges angekoppelt ist. Die Trennstation kann über ein geeignetes magnetisches Trennen, z. B. einen Magnetabscheider, oder ein Trennen über Dichteunterschiede, z. B. einen Sedimentierer, einen Zentrifugierer, einen Dekantierer oder einen Abscheider, oder eine Mischung daraus verfügen. Das Trennen separiert die aufbereitete Schlacke von den unerwünschten Bestandteilen aus dem Gemenge. Die Verfahren und Wirkprinzipien zum stofflichen Trennen sind dem Fachmann geläufig. Durch das Trennen werden unerwünschte Bestandteile, wie z. B. Eisenanteile von dem Gemenge getrennt, welche wiederum als Einschmelzgut einer Agglomerationsanlage (wie Sinter- oder Pelletieranlage), einem Elektroofen/Einschmelzer, einem Schachtofen (wie Direktreduktionsanlage, Hochofen, Kupolofen o.ä.) und/oder einem Konverter oder innerhalb der Sekundärmetallurgie bis hin zum Guss (z. B. als Kühlchips beim Anfahren eines Strang- bzw. Blockgusses) zugeführt werden können. Auch weitere unerwünschte Nichteisenmetalle sowie ihre Oxide, wie Zink, Blei, Chrom, Mangan, Titan, Vanadium, Phosphor, Schwefel, Freikalk, können aus dem Gemenge separiert werden. Im oder am Auslaufbereich des Drehrohrofens durchläuft das Gemenge mindestens einen oder auch mehrere Trennschritte, wobei bei den mehreren Trennschritten eines oder unterschiedliche Trennverfahren zur Anwendung kommen können, um unterschiedliche unerwünschte Bestandteile abtrennen zu können.

Bevorzugt ist vorgesehen, dass ein Prozessgas aus dem Drehrohrofen heraus befördert wird, welches Bestandteile aus unreagiertem Reduktionsgas und während der Reduktion des Gemenges entstehenden Gases sowie optional ein Transportgas umfasst oder daraus besteht. Dazu ist bevorzugt in einem Einlaufabschnitt des Drehrohrofens, der aufgrund des Durchlaufens des Reduktionsgases im Gegenstromprinzip am Ende der Durchströmungsstrecke des Reduktionsgases liegt, ein Gasableitungssystem angekoppelt, durch welches die während der Reduktion des Gemenges entstehenden Gase aus dem Drehrohrofen entfernt werden. Dieses Vorgehen hat den Vorteil, dass innerhalb des Drehrohrofens eine weitgehend gleichbleibend gut reduzierende Atmosphäre bestehen bleibt. Die Beförderung der entstehenden Gase, bei denen es sich insbesondere um Zink/Zinkoxide und/oder Blei/Bleioxide und/oder Bleichloride, handeln kann, erfolgt insbesondere mit dem Reaktionsgas. Um die Beförderung der entstehenden Gase infolge der Reduktion zusätzlich zu unterstützen, kann ergänzend ein Transportgas in dieselbe Strömungsrichtung, also aufgrund des Gegenstromprinzips entgegen der Bewegungsrichtung des Gemenges, geführt werden. Bei dem Transportgas handelt es sich bevorzugt um ein Schutzgas, wobei aufgrund der gegenüber anderen Schutzgasen geringeren Kosten bevorzugt N₂ verwendet wird. Alternativ oder zusätzlich ist aber auch die Nutzung von einem oder mehreren Edelgasen möglich, wie beispielsweise Argon.

Bevorzugt ist vorgesehen, dass ein Gasableitungssystem zur Ableitung des Prozessgases vorhanden ist, durch das u. a. gasförmig vorliegende Reaktionsprodukte aus dem Drehrohrofen abgeleitet werden. Besonders bevorzugt ist ein Gasaufbereitungssystem an den Drehrohrofen angekoppelt zur Aufbereitung des aus dem Drehrohrofen abgeleiteten Prozessgases. Insbesondere kann vorgesehen sein, dass das Gasaufbereitungssystem an das Gasleitungssystem derart angekoppelt ist, dass das Gas mit dem Gasableitungssystem in das Gasaufbereitungssystem geführt wird. In dem Gasaufbereitungssystem wird bevorzugt vorliegendes Zink/Zinkoxid abgeschieden; zu diesem Zweck kann das Gasaufbereitungssystem beispielsweise über eine Zinkfalle verfügen, die beispielsweise als gekühlte Metallplatten ausgebildet ist, beispielsweise aus Kupfer, die Kondensationsflächen zur Zink-Kondensation bereitstellen. Alternativ oder zusätzlich werden in dem Gasaufbereitungssystem vorliegendes Blei/Bleioxid abgeschieden; zu diesem Zweck kann das Gasaufbereitungssystem beispielsweise über eine Metalldampffalle verfügen, die beispielsweise als gekühlte Metallplatten ausgebildet ist, beispielsweise aus Kupfer, die Kondensationsflächen zur Metallkondensation, insbesondere zur Blei-Kondensation, bereitstellen.

Besonders bevorzugt ist, wenn das Gasaufbereitungssystem eines oder mehrere der nachfolgend genannten Aufbereitungsaggregate aufweist:
- Zinkfalle,
- Metallfalle,
- Staubabscheider,
- Wasserabscheider,
- CO₂-Abscheider,
- Reduktionsgaskonditionierer,
- Ersatzreduktionsgaszufuhr.

Bekannt ist, Schlackenbildner umfassend oder bestehend aus mindestens einem Bestandteil aus der Gruppe SiO₂, CaO, MgO, Al₂O₃ in Eisenschmelzen einzusetzen, um eine Reinheit der Eisenschmelze zu gewährleisten und um die Schlackenführung in Elektroöfen, Hochöfen, in Konvertern, und innerhalb der Sekundärmetallurgie zu begünstigen. Somit dienen diese auch zum Konditionieren von Schlacken in der Flüssigphase.

Pro Tonne Rohstahl fallen etwa 60 - 150 kg an Elektroofenschlacke an. Perspektivisch sind bei einem überwiegend mit Eisenschwamm betriebenem EAF auch höhere Schlackenmengen von bis zu 350 kg/t Stahl denkbar. Spezifische Einsatzstoffe wie Schrott, Zuschläge und Legierungselemente haben Einfluss auf die chemische Zusammensetzung der Elektroofenschlacken. Typische Elektroofenschlacken können eine Zusammensetzung in Gew.-% aufweisen:

| | |
|---|---|
| CaO: | 35 - 45 %, |
| SiO₂: | 10 - 18 %, |
| Al₂O₃: | 3 - 8 %, |
| MgO: | 7 - 15 %, |
| Fe_{gesamt}: | 10 - 30 %, |

wobei Fe im Wesentlichen in oxidischer Form vorliegt und Feₘₑₜ bis zu 1 % betragen kann, Rest Verunreinigungen wie z. B. MnO, P₂O₅, Cr₂O₃, CaO_{frei}, S in Summe bis zu 5 Gew.-%, vgl. Absatz 2.8.2.1 in Verbindung mit Tabelle 2.8-2 in "Publikation".

Pro Tonne Rohstahl fallen etwa 120 - 180 kg an Konverterschlacke an. Zuschläge haben Einfluss auf die chemische Zusammensetzung der Konverterschlacke. Typische Konverterschlacken können eine Zusammensetzung in Gew.-% aufweisen:

| | |
|---|---|
| CaO: | 36 - 50%, |
| SiO₂: | 10 - 15 %, |
| Al₂O₃: | 1 - 4 %, |
| MgO: | 4 - 8%, |
| Fe_{gesamt}: | 18 - 24 %, |

wobei Fe im Wesentlichen in oxidischer Form vorliegt und Feₘₑₜ bis zu 1 % betragen kann, Rest Verunreinigungen wie z. B. MnO, P₂O₅, Cr₂O₃, CaO_{frei}, S in Summe bis zu 10 Gew.-%, vgl. Absatz 2.7.2.1 in Verbindung mit Tabelle 2.7-2 in "Publikation".

Um die im Gemenge enthaltenen Schlacken nicht nur im Eisengehalt zu senken, sondern bei Bedarf auch in eine gewünschte Zielzusammensetzung zu überführen, umfasst das Gemenge bevorzugt einen Schlackenbildner umfassend oder bestehend aus mindestens einem Bestandteil aus der Gruppe SiO₂, CaO, MgO, Al₂O₃. Der Schlackenbildner kann entweder separat oder vorab mit den Schlacken gemischt werden, bevor sie in den Drehrohrofen eingegeben werden. Bevorzugt können die Schlackenbildner gemahlen zugegeben werden, beispielsweise mit einer Kornfraktion bis zu 180 mm. Bevorzugt werden Schlackenbildner zugegeben, dass sich eine Basizität B4 in der aufbereiteten Schlacke zwischen 0,7 und 4,5 einstellt. B4 kann insbesondere mindestens 0,8, vorzugsweise mindestens 0,9 und insbesondere maximal 3,7, vorzugsweise maximal 2,6, bevorzugt 1,8 betragen. Die Basizität B4 entspricht dem Verhältnis (CaO + MgO) zu (SiO₂ + Al₂O₃), wobei die Ermittlung der charakteristischen Größen generell in Schlacken im festen Zustand dem Fachmann geläufig sind.

Eine Zielzusammensetzung könnte beispielsweise einer Zusammensetzung einer Hochofenschlacke entsprechen, welche bevorzugt in der Zementindustrie eingesetzt wird. Da im Rahmen der Dekarbonisierung Hochöfen zur Erzeugung von Roheisen sukzessive durch sogenannte Direktreduktionsanlagen zum Reduzieren von Eisenerz und Elektroöfen zum Einschmelzen des reduzierten Eisenerzes ersetzt werden sollen, stehen somit auch die seit Jahrzehnten gängigen Quellen für die Ausgangsrohstoffe der Zementindustrie nicht mehr lange zur Verfügung und es müssen alternative Quellen gefunden werden. In der DE 10 2021 204 258 A1 ist beschrieben, wie eine Schlacke in einem elektrischen Einschmelzer konditioniert werden kann, welcher für die Herstellung von mineralischen Baustoffen bereitgestellt werden kann. Bei einem Eisenanteil von weniger als 10 Gew.-% in der Schlacke ist eine Verwendung in der Zementindustrie vorteilhaft. Die beim Einschmelzen aus der Gangart von Eisenerzträgern hervorgehenden Schlacken weisen einen Anteil an CaO + MgO zwischen 10 und 30 % auf, während der Anteil an SiO₂ zwischen 30 und 70 % variiert und der Anteil an Fe₂O₃ und Al₂O₃ zwischen 5 und 55 % variiert. Über die Konditionierung wird eine Zusammensetzung ähnlich Hüttensand oder Portlandzement, vgl. Figur 4, angestrebt, welche sich hervorragend als Ausgangsrohstoff für die Zementindustrie eignet. Um eine glasige Struktur wie bei einem Hüttensand zu erreichen, kann es vorteilhaft sein, die Schlacken zuvor nass oder trocken zu granulieren. Durch das rasche Abkühlen wird eine amorphe Struktur erreicht, die den Hüttensand auszeichnet. Die chemische Anpassung geschieht nachgelagert im Drehrohrofen.

Eine erste Zielzusammensetzung der aufbereiteten Schlacke kann beispielhaft aus den Bestandteilen in Gew.-%:

| | |
|---|---|
| CaO: | 30 bis 60 %, |
| SiO₂: | 25 bis 50 %, |
| Al₂O₃: | 4 bis 18 %, |

| | |
|---|---|
| MgO: | 3 bis 15 % |

und Verunreinigungen in Summe zu 100 Gew.-% bestehen.

Eine zweite Zielzusammensetzung der aufbereiteten Schlacke kann beispielhaft aus den Bestandteilen in Gew.-%:

| | |
|---|---|
| CaO: | 50 bis 70 %, |
| SiO₂: | 15 bis 30 %, |
| Al₂O₃: | 3 bis 17 %, |
| FeₓO_{y}: | > 0 bis 5 % |

und Verunreinigungen in Summe zu 100 Gew.-% bestehen.

Die Ermittlung der Zusammensetzung der (aufbereiteten) Schlacken kann beispielsweise nach DIN EN ISO 12677:2013-02 "Chemische Analyse von feuerfesten Produkten mittels Röntgenfluoreszenz (RFA) - Fused Cast-Bead Methode" durchgeführt werden.

Weiter bevorzugt können die Schlacken oder Teile daraus zuvor durch rasches Abkühlen, wie beispielsweise nach dem Stand der Technik durch eine Nass- oder Trockengranulation, bei gegebener chemischer Zusammensetzung, in eine amorphe Struktur überführt werden, d.h. durch die Granulation erhalten sie einen Glasgehalt von mindestens 40 %, insbesondere mindestens 70 %, vorzugsweise mindestens 90 % und maximal 100 %, insbesondere bis zu 99 %. Mithin handelt es sich dann um granulierte Schlacken. Der Glasgehalt kann mittels Röntgenbeugungsanalyse erfasst werden, s. DIN EN 13925-1:2003-07, "Zerstörungsfreie Prüfung - Röntgendiffraktometrie von polykristallinen und amorphen Materialien" - Teil 1: Allgemeine Grundlagen. Diese ist reaktiver als eine kristalline Struktur, die sich bei langsamer Abkühlung einstellt. Der noch hohe Eisenoxidanteil in der Schlacke verhindert jedoch insbesondere einen Einsatz der Schlacken als Zementsubstitut. Daher erfolgt anschließend eine weitere Aufbereitung im Drehrohrofen wie beschrieben (Reduktion von FeₓO_{y} usw.), um eine entsprechende chemische Zusammensetzung zu erhalten. Dieses Produkt kann in granularer Form dann im besten Fall als Zementklinkersubstitut verwendet werden, d.h. es hat latent hydraulische Eigenschaften, d.h. es reagiert bei Zugabe von Wasser. Dies würde ein Produkt mit kristalliner Struktur nicht machen, da die Struktur zu stabil ist, die amorphe hingegen nicht. Durch die bevorzugte Kombination aus Granulierung und chemischer Behandlung/Nachreduktion im Drehrohrofen kann ein hüttensandähnliches Produkt geschaffen werden.

Das Gemenge kann neben den Schlacken und optionalen Schlackenbildnern zusätzlich kohlenstoffhaltige Einsatzstoffe in Form von Altplastiken, Biomasse, Kunststoffen oder Mischungen daraus umfassen. Aufgrund der im Drehrohrofen vorherrschenden Temperaturen in Verbindung mit einer reduzierenden Atmosphäre zersetzen sich die Bestandteile der kohlenstoffhaltigen Einsatzstoffe u.a. in ein kohlenstoffreiches Gas, welches als Reduktionsedukt wirken und somit zur Effizienz des Prozesses beisteuern kann, und weitere Bestandteile, welche, wenn sie gasförmig sind, über eine Gasableitung respektive Gasaufbereitungssystem und/oder, wenn sie fest sind, über eine Trennstation, zum Trennen geführt werden um separiert und einem Aufbereiten und/oder einem Weiterverwerten zugeführt werden zu können. Die Ermittlung, welche Gehalte an kohlenstoffhaltigen Einsatzstoffen eingegeben werden können, stellt den Fachmann vor keine besonderen Schwierigkeiten, da anlagenspezifisch jeder Drehrohrofen einen optimalen Betriebspunkt oder Betriebsbereich hat, und eine mögliche Zugabe von kohlenstoffhaltigen Einsatzstoffen in Richtung Optimum erfolgen sollte. Die kohlenstoffhaltigen Einsatzstoffe können entweder separat oder vorab mit den Schlacken und optionalen Schlackenbildnern gemischt werden, bevor sie in den Drehrohrofen eingegeben werden. Bevorzugt können die kohlenstoffhaltigen Einsatzstoffe gemahlen zugegeben werden, beispielsweise mit einer Kornfraktion bis zu 25 mm, vorzugsweise bis zu 10 mm. Somit wäre auch ein Recycling von Stoffen der Nicht-Eisen-/-Stahlindustrie möglich.

Das Gemenge kann neben den Schlacken, optionalen Schlackenbildnern und optionalen kohlenstoffhaltigen Einsatzstoffen zusätzlich eisenhaltige Hüttenrest- und/oder Hüttenkreislaufstoffe umfassen. Vorzugsweise liegen eisenhaltige Hüttenrest- und/oder Hüttenkreislaufstoffe, welche Sauerstoffverbindungen enthalten oder daraus bestehen, in oxidischer Form vor. Hierzu zählen beispielsweise eisenhaltige Agglomerate oder beispielsweise in einem Hüttenverbund anfallende oxidische Hüttenkreislaufstoffe, insbesondere Stäube. Als Stäube werden Stoffe mit einem Durchmesser kleiner als 10 mm, insbesondere kleiner als 6 mm verstanden. Stäube können aus Stahlwerken, Sinter- und Pelletieranlagen, Direktreduktionsanlagen, Elektroöfen, Kokereien, Hochöfen stammen. Weitere Hüttenreststoffe können Zunder (Walzzunder), Schlacken aus einer Sekundärmetallurgie oder einer Entschwefelung sein. Aufgrund der im Drehrohrofen vorherrschenden Temperaturen in Verbindung mit einer reduzierenden Atmosphäre werden die Hüttenrest- und/oder Hüttenkreislaufstoffe reduziert, u.a. zu Eisen, welches zur Eisenrückgewinnung verwertet werden kann und über eine Trennstation zum Trennen von den aufbereiteten Schlacken getrennt werden kann, und ggf. weitere Bestandteile, welche, wenn sie gasförmig sind, über eine Gasableitung respektive Gasaufbereitungssystem und/oder, wenn sie fest sind, über eine Trennstation zum Trennen geführt werden, um separiert und einem Aufbereiten und/oder einem Weiterverwerten zugeführt werden zu können. Derartige Hüttenrest- und/oder Kreislaufstoffe können in einem Drehrohrofen bei Beaufschlagung mit einem Reduktionsgas im Gegenstromprinzip in sehr effizienter Weise reduziert werden, sodass nach dem Durchlaufen des Drehrohrofens vollständig oder nahezu vollständig reduzierte Materialien vorliegen. Die Ermittlung, welche Gehalte an eisenhaltige Rest- und/oder Kreislaufstoffen eingegeben werden können, stellt den Fachmann vor keine besonderen Schwierigkeiten, da jeder Drehrohrofen einen optimalen Betriebspunkt oder Betriebsbereich hat, und eine mögliche Zugabe von eisenhaltigen Hüttenrest- und/oder Hüttenkreislaufstoffen in Richtung Optimum erfolgen sollte. Die eisenhaltigen Hüttenrest- und/oder Hüttenkreislaufstoffe können entweder separat oder vorab mit den Schlacken, optionalen Schlackenbildner und optionalen kohlenstoffhaltigen Einsatzstoffen gemischt werden, bevor sie in den Drehrohrofen eingegeben werden. Bevorzugt können die kohlenstoffhaltigen Einsatzstoffe gemahlen zugegeben werden, beispielsweise mit einer Kornfraktion bis zu 25 mm, vorzugsweise bis zu 10 mm.

Nachfolgend wird die Erfindung anhand von Ausführungsbeispielen näher erläutert.

**Figur 1** zeigt anhand einer beispielhaften Ausführung einen Drehrohrofen 100 zum Aufbereiten einer Schlacke. Es ist ein Drehrohr 1 vorhanden mit einem Einlaufabschnitt 2 und einem Auslaufabschnitt 3. Schlacken umfassend oder bestehend aus Elektroofenschlacken, Konverterschlacken, Entschwefelungsschlacken und/oder Sekundärmetallurgieschlacken mit einem Gesamtgehalt an oxidischem Eisen von mindestens 10 Gew.-%, wobei das oxidische Eisen in Form von FeO, Fe₂O₃, Fe₃O₄ oder einer Mischung daraus vorliegen kann, werden bereitgestellt. Die Schlacken können bevorzugt mit einer Kornfraktion bis zu 180 mm vorzugsweise bis zu 45 mm, besonders bevorzugt bis zu 10 mm gemahlen sein. Neben den bereitgestellten Schlacken können optional weitere Zusätze in Form von Schlackenbildnern, kohlenstoffhaltigen Einsatzstoffen und/oder eisenhaltigen Hüttenrest- und/oder Hüttenkreislaufstoffen als Gemenge in den Drehrohrofen 100 eingegeben werden. In dem Einlaufabschnitt 2 wird, bevorzugt über eine Schleuse, das Gemenge eingegeben. Das Gemenge wird beim Drehen des Drehrohrs 1 entlang einer Beförderungsrichtung A durch den Drehrohrofen 100 hindurch befördert. Während des Beförderns wird das Gemenge einem Reduktionsgas ausgesetzt, welches im Gegenstromprinzip entgegen der Beförderungsrichtung A in die Gegenstromrichtung B strömend durch den Drehrohrofen 1 geleitet wird. Dadurch wird eine Reduktion von in dem Gemenge, vor allem in den Schlacken, enthaltenen Verbindungen erreicht, um Schlacken mit einem Gesamtgehalt an oxidischem Eisen von maximal 6,0 Gew.-% erzielen zu können. Weiter bevorzugt weisen die aufbereiteten Schlacken eine Basizität B4 zwischen 0,7 und 4,5, insbesondere bis 3,7, vorzugsweise bis 2,6 auf. Bei der Beförderung wird mittels extern am Drehrohr 1 angeordneter Heizelemente 4, 5, 6 eine Erwärmung des Inneren des Drehrohrofens 100 respektive des Drehrohrs 1 herbeigeführt. Die Temperatur wird derart gewählt, dass die Reduktionsprozesse ausreichend schnell stattfinden, und dabei die Temperaturen einerseits noch nicht so hoch sind, um einen unerwünschten Übergang in eine Flüssigphase zu vermeiden, sie zum anderen aber hoch genug sind, um eine Kondensation von zunächst gasförmig vorliegenden Metallen oder Metallverbindungen sonstiger Metalle, beispielsweise Zinkoxide und/oder Bleioxide/-chloride zu vermeiden. Als geeignet haben sich in Versuchen Temperaturen in einem Bereich zwischen 750 °C und 1250 °C erwiesen. Nach Durchlaufen des Drehrohrofens 100 werden die im Gemenge aufbereiteten Schlacken, chemisch und strukturell angepasst als Sekundärbaustoff, wie bspw. gängige Hüttensande, Portlandzemente, oder Betone aus einer Entnahmeschleuse des Auslaufabschnitts 3 entnommen und sodann einer Weiterverwendung zugeführt, insbesondere als Ausgangsprodukt für die Zement- und Betonindustrie. Besonders bevorzugt kann es zielführend sein, die Schlacken in der Flüssigphase zu granulieren, um eine amorphe Struktur einzustellen, d.h. mit einem Glasgehalt von mindestens 40 %. Die chemische Anpassung geschieht dann in dem beschriebenen Drehrohrprozess. Bevorzugt ist im Auslaufabschnitt 3 des Drehrohrofens 100 eine Kühlstation 8 zum Kühlen des den Drehrohrofen 100 durchlaufenen Gemenges integriert. Das Kühlen des Gemenges kann beispielsweise auf eine Temperatur unterhalb von 150 °C erfolgen. Am oder hinter dem Auslaufabschnitt 3 des Drehrohrofens 100 ist besonders bevorzugt vorgesehen, dass eine Trennstation 7 zum Trennen des den Drehrohrofen 100 durchlaufenen Gemenges angekoppelt ist. Die Trennstation 7 kann über ein geeignetes magnetisches Trennen oder ein Trennen über Dichteunterschiede oder eine Mischung daraus verfügen. Ein magnetisches Trennen ist bevorzugt, um effektiv Eisenanteile von dem Gemenge trennen zu können, welche wiederrum der Eisengewinnung zugeführt werden können. In mindestens einem oder auch in mehreren Trennschritten können unerwünschte Bestandteile, wie das zuvor genannte Eisen und auch andere Metalle von den aufbereiteten Schlacken separiert werden.

Zwischen einer ersten Kopplungsstelle 21 am Einlaufabschnitt 2 und einer zweiten Kopplungsstelle 24 am Auslaufabschnitt 3 ist ein Gasableitungssystem 22 zur Ableitung eines Prozessgases aus dem Drehrohrofen 100, welches Bestandteile aus unreagiertem Reduktionsgas und während der Reduktion des Gemenges entstehende Gase sowie optional ein Transportgas umfasst oder daraus besteht. Das Gasableitungssystem 22 führt in ein Gasaufbereitungssystem 20, in dem das Prozessgas aufbereitet wird, wobei beispielsweise vorliegende Zn-O-Verbindungen und/oder vorliegende Pb-O-Verbindungen abgeschieden werden und eine weitere Aufbereitung in einem oder mehreren der nachfolgend genannten Aufbereitungsaggregate erfolgen kann:
- Metallfalle,
- Staubabscheider,
- Wasserabscheider,
- CO₂-Abscheider,
- Reduktionsgaskonditionierer,
- Ersatzreduktionsgaszufuhr.

Dem Gasaufbereitungssystem 20 nachgeordnet ist ein Gasrückführungssystem 23 angekoppelt zur Rückführung von aufbereitetem Reduktionsgas in den Drehrohrofen 100 hinein, wobei die Rückführung optional sein kann oder ist.

Es wurde ein Gemenge aus (gemahlenen) Konverterschlacken und Schlackenbildnern bereitgestellt. Die Zusammensetzung der Konverterschlacken und der Schlackenbildner ist nachfolgend angegeben:
- Konverterschlacke (alle Werte in Gew.-%): 44,6 CaO, 13,1 SiO₂, 1,27 Al₂O₃, 6,7 MgO, 21,2 FeₓO_{y}, < 1 Fe_{metallisch}; 1,7 MnO, 1,1 P₂O₅, < 1 Cr₂O₃, 0,1 S, < 10 CaO (frei), < 1 PbO, < 1 ZnO. Die Basizität B4 betrug 3,57. Die Kornfraktion lag bei 10 mm.
- Schlackenbildner: 20 % SiO₂ und 10 % Al₂O₃. Die Zugabe der Schlackenbildner lag bei 30 %.

Das Gemenge wurde in den Drehrohrofen 100 eingegeben und entlang einer Beförderungsrichtung A durch den Drehrohrofen 100 hindurch befördert bei einem Drehen des Drehrohrs 1. Das Gemenge wird während des Beförderns einem Reduktionsgas ausgesetzt, das im Gegenstromprinzip entgegen der Beförderungsrichtung A strömend durch den Drehrohrofen 100 respektive Drehrohr 1 geleitet wurde. Als Reduktionsgas wurde reines H₂ verwendet und es erfolgte bei Durchlaufen des Gemenges aus Konverterschlacke und Schlackenbildner durch den Drehrohrofen 100 eine Erwärmung des Innenraums des Drehrohrs 1 mittels indirekter elektrischer Beheizung auf 950 °C. Die Durchlaufzeit des Gemenges durch den Drehrohrofen 100 betrug 30 Min. Der Versuch wurde mit einer beispielhaften Durchflussrate des Reduktionsgases von 5 Nm³/h durchgeführt, wobei Nm³ einen Normkubikmeter bezeichnet und h einen Zeitraum von einer Stunde bezeichnet. Die genauen Durchflusswerte sind für das Wesen der Erfindung nicht wesentlich, da sie insbesondere von den spezifischen Anlagenparametern, beispielsweise dem Volumen des Drehrohrofens 100 und der vor- und nachgeordneten Aggregate, abhängig sind. Aufgrund der Abhängigkeit von den konkret vorliegenden Umständen, beispielsweise die spezifischen Anlagenparameter betreffend, ist der das Verfahren ausführende Fachmann darauf angewiesen, den Reduktionsgasfluss, insbesondere H₂-Gasfluss, empirisch derart einzustellen, dass die aufbereiteten Schlacken die gewünschte Zusammensetzung und bevorzugt die gewünschte Basizität B4 aufweisen. Diese empirische Findung eines ausreichend hohen Gasflusses stellt den Fachmann dabei vor keine besonderen Schwierigkeiten.

Es wurde ein Gemenge und daraus abgetrennt eine aufbereitete Schlacke mit einem niedrigen Eisengehalt erhalten, das folgende Zusammensetzung in Gew.-% aufwies: 42,6 CaO, 37,8 SiO₂, 11,3 Al₂O₃, 6,5 MgO, < 2 FeₓO_{y}, < 1 Fe_{metallisch}. Die Basizität B4 betrug 1,0.

Mit einem Gesamtgehalt an oxidischem Eisen von weniger als 2 Gew.-% und einer Basizität B4 von 1,0 waren die erhaltenen aufbereiteten Schlacken einem Hüttensand sehr ähnlich. Es konnten große Anteile des in dem Gemenge aus Edukten enthaltenen Zinks und des in dem Gemenge aus Edukten enthaltenen Bleis entfernt werden; beide dieser Elemente entwichen als Gas oder als Teil einer Gasverbindung und konnten in dem Gasaufbereitungssystem abgeschieden werden. Weitere Metalle wie Eisen und Chrom konnten aus dem Gemenge gezielt durch Trennen separiert werden.

Die Erfindung ist als eine Art "Upcycling" von Schlacken (Elektroofenschlacken/Konverterschlacken/Entschwefelungsschlacken/Sekundärmetallurgieschlacken) zu verstehen, welche in einem Drehrohrofen in ihrer Qualität verbessert und/oder erhöht werden können, um somit auch bisher nicht zugängliche Anwendungsgebiete dieser Schlackengattung bedienen zu können. Optional kann vor dem Drehrohrofenprozess eine Granulierung der Schlacken stattgefunden haben. Vorzugsweise können die aufbereiteten Schlacken als Edukt in der Zementindustrie eingesetzt werden, beispielsweise wie derzeit der standardmäßig verwendete Hüttensand (Hochofenschlacke) aus den Hochöfen.

## Patentansprüche

1. Verfahren zum Aufbereiten von Schlacken mit folgenden Schritten:
- Bereitstellen von Schlacken umfassend oder bestehend aus Elektroofenschlacken, Konverterschlacken, Entschwefelungsschlacken und/oder Sekundärmetallurgieschlacken mit einem Gesamtgehalt an oxidischem Eisen von mindestens 10 Gew.-%, wobei das oxidische Eisen in Form von FeO, Fe₂O₃, Fe₃O₄ oder einer Mischung daraus vorliegen kann;
- Eingeben eines Gemenges in einen Drehrohrofen (100), wobei das Gemenge die bereitgestellten Schlacken und optionalen Zusätze umfasst oder daraus besteht;
- Befördern des Gemenges entlang einer Beförderungsrichtung durch den Drehrohrofen (100) hindurch bei einem Drehen des Drehrohrs (1) des Drehrohrofens (100), wobei das Gemenge bei dem Befördern des Gemenges einem Reduktionsgas ausgesetzt wird, welches im Gegenstromprinzip entgegen der Beförderungsrichtung (A) strömend durch den Drehrohrofen (100) geleitet wird, zur Herbeiführung von Reduktionsreaktionen im Gemenge;
- Entnehmen des Gemenges aus dem Drehrohrofen (100), wobei die darin enthaltenen aufbereiteten Schlacken einen Gesamtgehalt an oxidischem Eisen von maximal 6,0 Gew.-% aufweisen.

2. Verfahren nach Anspruch 1, wobei als Reduktionsgas Kohlenstoffmonoxid, Kohlenwasserstoff, Wasserstoff oder eine Mischung daraus verwendet wird und/oder einem Prozessgas aus einem Hüttenwerk, wie Konvertergas, Koksofengas, Gichtgas aus dem Hochofen oder einem Gas aus einem elektrischen Einschmelzaggregat oder Mischungen daraus.

3. Verfahren nach einem der vorgenannten Ansprüche, wobei während des Beförderns eine Erwärmung des beförderten Gemenges auf eine Temperatur zwischen 750 °C und 1250 °C erfolgt, wobei insbesondere die Erwärmung als indirekte Erwärmung durchgeführt wird.

4. Verfahren nach einem der vorgenannten Ansprüche, wobei nach dem Befördern des Gemenges durch den Drehrohrofen (100) bevorzugt ein Trennen des Gemenges in einzelne Fraktionen durchgeführt wird.

5. Verfahren nach einem der vorgenannten Ansprüche, wobei mit dem Reduktionsgas während der Reduktion des Gemenges entstehende Gase aus dem Drehrohrofen (100) abgeleitet werden.

6. Verfahren nach Anspruch 5, wobei ein Gasableitungssystem zur Ableitung des Prozessgases vorhanden ist, wobei bevorzugt ein Gasaufbereitungssystem an den Drehrohrofen (100) angekoppelt ist zur Aufbereitung des aus dem Drehrohrofen (100) abgeleiteten Prozessgases, wobei bevorzugt in dem Gasaufbereitungssystem vorliegendes Zink/Zinkoxid und/oder vorliegendes Blei/Bleioxid abgeschieden werden.

7. Verfahren nach einem der vorgenannten Ansprüche, wobei das Gemenge Schlackenbildner umfassend oder bestehend aus mindestens einem Bestandteil aus der Gruppe SiO₂, CaO, MgO, Al₂O₃ umfasst.

8. Verfahren nach einem der vorgenannten Ansprüche, wobei die Schlacken granuliert sind und einen Glasgehalt von mindestens 40 % aufweisen.

9. Verfahren nach einem der vorgenannten Ansprüche, wobei das Gemenge kohlenstoffhaltige Einsatzstoffe in Form von Altplastiken, Biomasse, Kunststoffen oder Mischungen daraus umfasst.

10. Verfahren nach einem der vorgenannten Ansprüche, wobei das Gemenge eisenhaltige Hüttenrest- und/oder Hüttenkreislaufstoffe umfasst.

11. Verfahren nach einem der vorgenannten Ansprüche, wobei die Schlacke derart aufbereitet wird, dass die aufbereiteten Schlacken nach der Entnahme aus den Bestandteilen in Gew.-%: CaO: 30 bis 60 %, SiO₂: 25 bis 50 %, Al₂O₃: 4 bis 18 %, MgO: 3 bis 20 % und Verunreinigungen in Summe zu 100 Gew.-% besteht.

12. Verfahren nach einem der Ansprüche 1 bis 10, wobei die Schlacke derart aufbereitet wird, dass die aufbereiteten Schlacken nach der Entnahme aus den Bestandteilen in Gew.-%: CaO: 50 bis 70 %, SiO₂: 15 bis 30 %, Al₂O₃: 3 bis 17 %, FeₓO_{y}: > 0 bis 5 % und Verunreinigungen in Summe zu 100 Gew.-% besteht, wobei FeₓO_{y} stellvertretend für FeO, Fe₂O₃, Fe₃O₄ oder einer Mischung daraus ist.
